# EUROPÄISCHE PATENTSCHRIFT

(11) **EP 0 334 248 B1**
(45) Veröffentlichungstag und Bekanntmachung des Hinweises auf die Patenterteilung: **04.03.1992**
(21) Anmeldenummer: 89104891.0
(22) Anmeldetag: 18.03.1989
(51) Int. Cl.: C10M 159/18, C10M 129/60

(54) **Verfahren zum Betreiben eines Dieselmotors**
Method of operating a diesel engine
Méthode de fonctionnement d'un moteur diesel

(30) Priorität: 19.03.1988 DE 3809307
(43) Veröffentlichungstag der Anmeldung: 27.09.1989
(73) Patentinhaber: VEBA OEL AG, 45896 Gelsenkirchen (DE)
(72) Erfinder: Preuss, August-Wilhelm, Dr., D-4270 Dorsten 21 (DE); Höhr, Dieter, Dr., D-4230 Wesel (DE); Schug, Kurt-Peter, Dr., D-4270 Dorsten 11 (DE); Guttmann, Hans-Jürgen, Dipl.-Ing., D-4235 Schermbeck (DE)
(74) Vertreter: Lindner, Wolfgang

(56) Entgegenhaltungen:
- EP-A- 0 052 478
- EP-A- 0 211 233
- CH-A- 599 464
- DE-A- 2 826 147
- GB-A- 902 610
- US-A- 4 501 677
- CHEMICAL ABSTRACTS, Band 102, Nr. 6, Februar 1985, Seite 149, Zusammenfassung Nr. 48366a, Columbus, Ohio, US; M. DOMINIAK et al.: "Tribological properties of selected sulfur-containing ferrocene derivatives", & SCHMIERUNGSTECHNIK 1984, 15(6), 178-80

## Beschreibung

Die Erfindung betrifft ein Verfahren zum Betreiben eines Dieselmotors mit einem dem Motor nachgeschalteten Partikelfiltersystem in der Abgasleitung, in dem aufgrund der Anwesenheit katalytisch wirksamer Substanzen die Temperatur für den Abbrand von auf dem Filtersystem abgelagerten Rußpartikeln abgesenkt ist.

Aus der europäischen Patentschrift EP-0 052 478-B1 ist eine Betriebsmethode für einen Dieselmotor, bei dem man nacheinander die Verbrennung eines Dieselkraftstoffes im Motor vornimmt, die Motorabgase durch einen Abscheider leitet und dadurch Rußteilchen daraus entfernt sowie den Abscheider auf eine genügend hohe Temperatur erhitzt, um Oxidation der Rußteilchen zu bewirken, wobei Teilchen eines die Oxidationstemperatur des Rußes erniedrigenden Katalysators mit den Abgasen in den Abscheider eingeleitet werden, bekannt. Als geeignete Katalysatorsubstanzen werden Blei oder Rupfer oder Mangan oder deren Mischung in elementarer Form oder bevorzugt in Form chemischer Verbindungen angegeben, wobei die Katalysatorsubstanzen vorzugsweise dem Dieselkraftstoff zugesetzt werden sollen.

Die betriebsbedingte Emission von Rußteilchen, im Abgas von Dieselmotoren ist von den Verordnungsgebern in verschiedenen Ländern bereits mehr oder weniger weitgehenden Beschränkungen unterworfen worden. Ziel dieser Beschränkungen ist eine möglichst vollständige Vermeidung des Ausstoßes von u. a. Ruß und polyzyklische Verbindungen enthaltenden Partikeln aufgrund des Betriebes von Dieselmotoren in die Atmosphäre.

Von der Technik sind daher wirksame Dieselpartikelfiltersysteme entwickelt worden, wobei insbesondere sogenannte monolithische Keramikfilter, mit wabenartig aufgebauten Keramikkörpern, die eine Vielzahl von an den Enden wechselseitig verschlossenen Kanälen enthalten oder Keramik-Wickelfilter aus kreisförmig angeordneten, gelochten Stahl-Stützrohren mit mehreren Lagen eines aufgerauhten Garns aus keramischen Fasern Filter Verwendung finden (vgl. ATV 1/2-88, Seiten 14 bis 17).

Das Abgas der Dieselmotoren durchströmt die Labyrinthgänge der Monolithkeramikfilter, wobei die die Wabengänge bildenden Keramikwände ihrerseits porös sind und den Durchtritt des von Partikeln gereinigten Abgases gestatten bzw. beim Durchströmen der sogenannten Wickelfilter die Abgaspartikel von den Filamenten der Keramikgarne zurückgehalten werden.

Da mit zunehmendem Beladungsgrad dieser abstromseitig vom Motor in der Abgasleitung eingebauten Filtersysteme ein entsprechend steigender Druckabfall auftritt, der zu einer Leistungsminderung des Dieselmotors führt, muß durch eine kontinuierliche oder auch periodische Regeneration der Filtersysteme ein Druckaufbau in dem Abgassystem vermieden werden.

Aufgabe der Erfindung ist, einem wirtschaftlichen Betrieb eines Dieselmotors mit einem dem Motor nachgeschalteten Partikelfiltersystem in der Abgasleitung zu gewährleisten und ein entsprechendes Verfahren zum Betreiben eines Dieselmotors, anzugeben.

Die zur Regeneration der Dieselpartikelfilter durch Abbrand ausreichenden Temperaturen sollen so niedrig liegen, daß möglichst oft Regeneration eintritt. Bei ungünstigen Betriebszuständendes Dieselmotors, beispielsweise einer Leistungsabgabe, die zu nur niedrigen Abgastemperaturen führen, wird der Filter so weit mit Partikeln belegt, daß der Abgasgegendruck unzulässig hohe Werte erreicht. Zudem entsteht die Gefahr, daß ein zu stark belegter Filter bei einer Regeneration durch Abbrand thermisch zu stark belastet wird und örtlich schmilzt, was zu einer Verschlechterung der Funktion des Filters führen kann.

Die-vorliegende Erfindung liegt nun darin, daß die katalytisch wirksamen Substanzen mit einem Gehalt in einer Menge von 5 bis 20 000, vorzugsweise 50 bis 10 000 ppm einer Eisenverbindung mittels eines entsprechend additivierten Motorschmieröls beim bestimmungsgemäßen Betrieb des Motors zugeführt werden. Der Erfindung liegt die Erkenntnis zugrunde, daß auch ein gewisser Anteil des Schmieröls an der motorischen Verbrennung teilnimmt. Durch die erfindungsgemäße Additivierung des Schmieröls wird die katalytisch wirksame Substanz beim bestimmungsgemäßen Betrieb des Motors in ausreichender Menge auch dem Dieselpartikelfiltersystem mit dem heißen Motorabgas zugeführt, wo es auf eine möglichst quantitative Weiterreaktion der zunächst vom Filter zurückgehaltenen partikelförmigen organischen Bestandteile ankommt. Selbstverständlich wird der Erfindungszweck auch bereits durch die katalytisch begünstigte Umsetzung der partikelförmigen organischen Bestandteile mit dem im Abgas befindlichen Restsauerstoff gefördert, die abläuft, bevor es zu deren Ablagerung auf dem Filter kommt. Erfindungsgemäß gelingt es, durch die vorgeschlagene Additivierung des Schmieröls, den für die Dieselpartikelfilterregeneration ausreichenden Gehalt an katalytisch wirksamen Eisenverbindungen im Abgasstrom aufrechtzuerhalten, wobei Gewichtsverhältnisse von 5 bis 20 000, vorzugsweise 50 bis 10 000 ppm der Eisenverbindung, insbesondere der metallorganischen Eisenverbindung, bezogen auf die Schmierölmenge, Verwendung finden.

Insbesondere sind Ferrocen (Bis(π-cyclopentadienyl)eisen) oder Eisenverbindungen mit einem komplexen Salz einer organischen Säure, in dem das Verhältnis der Anzahl der Äquivalente der organischen Säure zur Anzahl der Eisenatome einen Wert von 3 oder weniger beträgt, beispielsweise Eisentallat, geeignet. Die vorgenannten Verbindungen sind wegen ihrer katalytischen Wirksamkeit und ihrer guten Löslichkeit und Schmierölverträglichkeit als Additive besonders geeignet.

Die vorgeschlagene Additivierung des Schmieröls bietet eine vorteilhafte Alternative zu einer Einbringung der katalytisch wirksamen Substanzen durch Additivierung des Dieselkraftstoffes oder zu einer separaten zusätzlichen Dosierungseinrichtung.

Es läßt sich zeigen, daß die durch die erfindungsgemäße Additivierung in den aufstromseitig vom Filter befindlichen Abgasstrom zusätzlich eingebrachten aschebildenden Partikel weitgehend vom Filter zurückgehalten werden und nur zu einer vernachlässigbaren Verschlechterung des Filterdurchgangswiderstandes führen.

Der erfindungsgemäße Effekt wurde in einem Vergleichsversuchsprogramm mit einem stationär betriebenen Fahrzeug-Dieselmotor, Fabrikat Ford 2,5 1 Direkteinspritzer, verifiziert. Der Motor ist mit einem abstromseitig vom Motor in der Abgasleitung installierten Dieselpartikelfiltersystem aus einem keramischen Monolithkatalysator, Fabrikat Corning, ausgestattet. Der Motor wurde mit einem handelsüblichen Dieselmotorschmieröl der Viskositätsklasse 15W-40 betrieben. Bei einer konstanten Leistungsabgabe von 18 kW baute sich über eine Laufzeit von 2 1/2 Stunden ein von 100 mbar auf etwa 350 mbar ansteigender Abgasgegendruck auf. Bei Steigerung der Leistungsaufnahme von 18 auf 25 kW wurde der Abgasgegendruck aufgrund höherer Abgastemperatur durch teilweisen Abbrand der Keramikfilterbelegung auf einen Wert von etwas unterhalb 250 mbar abgebaut, der innerhalb eines Zeitraums von einer halben Stunde auf etwa 300 mbar anstieg, um für den weiteren Verlauf der Versuchsdauer bei dieser Leistungsaufnahme auf einem Plateau von etwas unterhalb 300 mbar zu verharren. Der Betriebszustand mit einer Leistungsaufnahme von 45 kW wurde eingeschoben, um den Filter freizubrennen. Durch den Abbrand wurde zwar ein Abbau des Abgasgegendruckes auf 100 mbar erreicht, bei Drosselung der Leistungsabgabe auf den vorherigen Betriebszustand von 25 kW war jedoch ein stetiger Anstieg des Abgasgegendruckes zu beobachten, der sich asymptotisch einem Wert von etwa 400 mbar nähert. Dieser Abgasgegendruck bewirkt eine drastische Verschlechterung des Motorwirkungsgrades.

Beim Betrieb unter sonst identischen Bedingungen und einem analogen Zeitprogramm wie bei dem vorstehenden Vergleichsversuch mit einem mit 8 400 ppm Ferrocen additivierten Motorschmieröl der Viskositätsklasse 15W-40 ist bei einer Leistungsaufnahme von 18 kW bei einem anfänglichen Abgasgegendruck von 100 mbar ein geringfügiger Aufbau bis auf einen Druck von etwa 150 mbar zu beobachten, der dann konstant auf einem Niveau von etwa 150 mbar verbleibt. Auch bei Erhöhung der Leistungsabgabe auf 25 kW ist keine wesentliche Veränderung dieses Plateaus zu beobachten. Um Zustände zu erreichen, bei denen sichergestellt ist, daß die auf dem Filter angelagerten kohlenstoffhaltigen Partikel weitgehend abgebrannt sind, wurde ein Vollast-Motorbetriebszustand mit einer Leistungsabgabe von 45 kW zwischengeschaltet. Bei einer solchen in der Praxis allenfalls nur kurzfristig auftretenden Erhöhung der Leistungsabgabe steigt der Abgasgegendruck auf 350 mbar und verharrt mit etwas fallender Tendenz auf diesem Niveau. Bei Reduzierung der Leistungsabgabe auf 25 kW stellt sich ein stabiles Niveau ein, das mit etwa 150 mbar noch unter dem Niveau des vorhergegangenen Betriebszustandes bei einer Leistungsabgabe von 18 kW liegt. Diese Werte liegen nur unwesentlich über denen eines unbeladenen Filters und gewährleisten akzeptable Motorbetriebszustände.

Die Additivierung der erfindungsgemäßen Motorschmieröle erfolgt durch Direktauflösung beispielsweise bis zu Konzentrationen von 10 000 ppm oder auch Herstellung konzentrierter Lösungen in einer geeigneten Schmierölkomponente. Bevorzugt sind Additivierungen in Konzentrationen von 5 bis 20 000 ppm, vorzugsweise 50 bis 10 000 ppm, bezogen auf das Motorschmieröl (Gewichtsverhältnis).

In der Figur 1 ist schematisch die benutzte Versuchsanordnung der Installation des Dieselpartikelfilters in der Abgasleitung des Dieselmotors und der Druckmeßstelle zu ersehen.

In der Figur 2 sind in einem Diagramm die oben erläuterten Versuchsergebnisse mit dem additivierten Schmieröl im Vergleich zur Verwendung mit dem nichtadditivierten Schmieröl grafisch veranschaulicht.

Mit der Verwendung der erfindungsgemäß additivierten Schmieröle ist es möglich, mit einem Dieselpartikelfiltersystem ausgerüstete Dieselmotore, die die US-Norm FTP 75 erfüllen, unter Zugrundelegung einer vertretbaren Lebensdauer des Filtersystems wirtschaftlich zu betreiben.

## Patentansprüche

1. Verfahren zum Betreiben eines Dieselmotors mit einem dem Motor nachgeschalteten Partikelfiltersystem in der Abgasleitung, in dem aufgrund der Anwesenheit katalytisch wirksamer Substanzen die Temperatur für den Abbrand von auf dem Filtersystem abgelagerten Rußpartikeln abgesenkt ist, dadurch gekennzeichnet, daß die katalytisch wirksamen Substanzen mit einem Gehalt von 5 bis 20 000, vorzugsweise 50 bis 10 000 ppm, einer Eisenverbindung mittels eines additivierten Motorschmieröls beim bestimmungsgemäßen Betrieb-des Motors zugeführt werden.

2. Verfahren nach Anspruch 1, dadurch gekennzeichnet, daß das Motorschmieröl mit einer metallorganischen Eisenverbindung additiviert ist.

3. Verfahren nach Anspruch 1, dadurch gekennzeichnet, daß das Motorschmieröl mit Ferrocen oder einem Ferrocenderivat additiviert ist.

4. Verfahren nach Anspruch 1, dadurch gekennzeichnet, daß das Motorschmieröl mit einer Verbindung aus einem kompexen Salz einer organischen Säure und Eisen, in dem das Verhältnis der Anzahl der Äqivalente der organischen Säure zur Anzahl der Eisenatome einen Wert von 3 oder weniger aufweist, additiviert ist.

5. Verfahren nach Anspruch 1, dadurch gekennzeichnet, daß das Motorschmieröl mit Eisentallat additiviert ist.

## Claims

1. A process for the operation of a diesel engine having a particle filtering system connected to the engine in the exhaust pipe, in which due to the presence of catalytically active substances the temperature for burning off soot particles deposited on the filter system is lowered, characterized in that during the appropriate operation of the engine the catalytically active substances are supplied in a content of 5 to 20 000, preferably 50 to 10 000 ppm, of an iron compound by means of an engine lubricating oil containing an additive.

2. A process according to claim 1, characterized in that an organometallic compound is added to the engine lubricating oil.

3. A process according to claim 1, characterized in that ferrocene or a ferrocene derivative is added to the engine lubricating oil.

4. A process according to claim 1, characterized in that a compound of a complex salt of an organic acid and iron, in which the ratio between the number of the equivalents of the organic acid and the number of iron atoms has a value of 3 or less, is added to the engine lubricating oil.

5. A process according to claim 1, characterized in that iron tallate is added to the engine lubricating oil.

## Revendications

1. Procédé de fonctionnement d'un moteur Diesel avec un système de filtration de particules monté en aval du moteur dans la conduite d'échappement des gaz, dans lequel en raison de la pression de substances agissant par catalyse, la température pour la combustion des particules de suie déposées sur le système de filtration est abaissée, procédé caractérisé en ce que les substances agissant par catalyse sont ajoutées avec une teneur de 5 à 20 000 ppm, de préférence de 50 à 10 000 ppm, à une combinaison de fer au moyen d'une huile de graissage pour moteur ayant regu l'additif, pour un fonctionnement du moteur conforme aux prescriptions.

2. Procédé selon la revendication 1, caractérisé en ce qu'à l'huile de graissage du moteur, on ajoute une combinaison de fer organométallique.

3. Procédé selon la revendication 1, caractérisé en ce qu'à l'huile de graissage du moteur, on ajoute du ferrocène ou un dérivé du ferrocène.

4. Procédé selon la revendication 1, caractérisé en ce qu'à l'huile de graissage du moteur, on ajoute une combinaison d'un sel complexe d'un acide organique et de fer, huile dans laquelle la proportion entre le nombre des équivalents de l'acide organique et le nombre des atomes de fer représente une valeur de 3 ou moins.

5. Procédé selon la revendication 1, caractérisé en ce qu'à l'huile de graissage du moteur on ajoute du tallate de fer.
